# EUROPÄISCHE PATENTSCHRIFT

(11) **EP 3 148 816 B1**
(45) Veröffentlichungstag und Bekanntmachung des Hinweises auf die Patenterteilung: **26.02.2020**
(21) Anmeldenummer: 15726926.7
(22) Anmeldetag: 28.05.2015
(51) Int. Cl.: B41M 5/333, B41M 5/323, B41M 5/327, B41M 5/337

(54) **WÄRMEEMPFINDLICHES AUFZEICHNUNGSMATERIAL**
HEAT-SENSITIVE RECORDING MATERIAL
SUPPORT D'IMPRESSION THERMOSENSIBLE

(30) Priorität: 28.05.2014 DE 102014107567
(43) Veröffentlichungstag der Anmeldung: 05.04.2017
(73) Patentinhaber: Papierfabrik August Koehler SE, 77704 Oberkirch (DE)
(72) Erfinder: HORN, Michael, 77645 Offenburg (DE)
(74) Vertreter: Held, Stephan
(86) Internationale Anmeldenummer: PCT/EP2015/061835
(87) Internationale Veröffentlichungsnummer: WO 2015/181291

(56) Entgegenhaltungen:
- EP-A1- 1 535 748
- EP-A1- 2 957 427
- EP-A1- 3 000 608
- EP-A1- 3 053 753
- EP-B1- 0 620 122
- WO-A1-2014/080615
- WO-A1-2014/126018
- WO-A1-2014/189044
- HIROSHI SAKAI ET AL: "Recording material produced using non-phenol compound", JOURNAL OF TECHNICAL DISCLOSURE ISSUED BY JAPAN INSTITUTE FOR PROMOTING INVENTION AND INNOVATION "HATSUMEI SUISHIN KYOKAI KOKAI GIHO", 22 November 2012 (2012-11-22), pages 1-317, XP055352732,

## Beschreibung

Die Erfindung betrifft ein wärmeempfindliches Aufzeichnungsmaterial, umfassend ein Trägersubstrat sowie eine mindestens einen Farbbildner und mindestens einen phenolfreien Farbentwickler enthaltende wärmeempfindliche farbbildende Schicht, ein Verfahren zu dessen Herstellung sowie die Verwendung des im wärmeempfindlichen Aufzeichnungsmaterial enthaltenen phenolfreien Farbentwicklers.

Wärmeempfindliche Aufzeichnungsmaterialien für die thermodirekt Druckanwendung, die eine auf einem Trägersubstrat aufgebrachte wärmeempfindliche farbbildende Schicht (Thermoreaktionsschicht) aufweisen, sind seit langem bekannt. In der wärmeempfindlichen farbbildenden Schicht liegen üblicherweise ein Farbbildner und ein Farbentwickler vor, die unter Wärmeeinwirkung miteinander reagieren und so zu einer Farbentwicklung führen. Ebenfalls bekannt sind wärmeempfindliche Aufzeichnungsmaterialien, die in der wärmeempfindlichen farbbildenden Schicht einen nicht-phenolischen Farbentwickler enthalten. Diese wurden entwickelt, um die Beständigkeit des Schriftbildes zu verbessern, insbesondere auch dann, wenn das bedruckte wärmeempfindliche Aufzeichnungsmaterial über längere Zeit gelagert wird oder mit hydrophoben Stoffen, wie weichmacherhaltigen Materialien oder Ölen, in Kontakt kommt. Insbesondere vor dem Hintergrund der öffentlichen Diskussionen über das toxische Potenzial von (bis)phenolischen Chemikalien ist das Interesse an nicht-phenolischen Farbentwicklern stark angestiegen. Hierbei war es Ziel, die Nachteile der phenolischen Farbentwickler zu vermeiden, allerdings sollten die Leistungseigenschaften, die mit phenolischen Farbentwicklern erzielt werden können, zumindest beibehalten werden.

Die EP 0 620 122 B1 offenbart nicht-phenolische Farbentwickler aus der Klasse der aromatischen Sulfonyl-Harnstoffe. Mit diesen können wärmeempfindliche Aufzeichnungsmaterialien erhalten werden, die sich durch eine hohe Bildbeständigkeit auszeichnen. Ferner weisen die auf diesen Farbentwicklern basierenden wärmeempfindlichen Aufzeichnungsmaterialien eine brauchbare thermische Empfindlichkeit bei guter Oberflächenweisse auf, so dass es bei entsprechender Gestaltung der Rezeptur der wärmeempfindlichen farbbildenden Schicht vergleichsweise leicht möglich ist, hohe Druckdichten unter Verwendung von handelsüblichen Thermodruckern zu erzeugen. In der Praxis haben sich vor allem 4,4'-Bis-(p-tolylsulfonylureido)-diphenylmethan (B-TUM) und N'-(p-Toluolsulfonyl)-N'-phenyl-harnstoff (TUPH) durchgesetzt.

Die WO 0 035 679 A1 offenbart aromatische und heteroaromatische Sulfonyl(thio)harnstoffverbindungen (X=S oder O) und/oder Sulfonyl-Guanidine (X=NH) der Formel

Ar'-SO₂-NH-X-NH-Ar,

wobei Ar durch eine zweiwertige Linkergruppe an weitere aromatische Gruppen geknüpft ist. Ein in der Praxis verbreiteter nicht-phenolischer Entwickler aus dieser Klasse, N-(p-Tolylsulfonyl)-N'-(3-p-tolylsulfonyloxy-phenyl)harnstoff (Handelsname Pergafast 201®, PF201 BASF) zeichnet sich durch die Ausgewogenheit der anwendungstechnischen Eigenschaften der mit diesem hergestellten wärmeempfindlichen Aufzeichnungsmaterialien aus. Insbesondere besitzen diese eine gute dynamische Ansprechempfindlichkeit und eine hohe Beständigkeit des Ausdrucks gegenüber hydrophoben Stoffen.

Hinsichtlich des Haltbarkeitsaspektes wird bei wärmeempfindlichen Aufzeichnungsmaterialien insbesondere auf folgende Gesichtspunkte Wert gelegt:
a) Die Beständigkeit des unbedruckten ("weißen") wärmeempfindlichen Aufzeichnungsmaterials bei längerfristiger Lagerung und/oder bei verschärften klimatischen Bedingungen, insbesondere hinsichtlich der Beibehaltung der spezifizierten Werte der dynamischen Ansprechempfindlichkeit und der Weiße, und
b) die Beständigkeit des durch den thermischen Druck generierten Schriftbildes, welches insbesondere der (auch längerfristigen) Einwirkung von Temperatur, Luftsauerstoff, Licht, Feuchte, hydrophoben Agenzien etc. standhalten soll (Archivierungsfähigkeit).

Während die unter a) genannten Anforderungen die Beständigkeit bzw. Konstanz der Zusammensetzung der wärmeempfindlichen farbbildenden Schicht, insbesondere die chemische Beständigkeit der farbbildenden Komponenten, auch bei längerfristiger Lagerung und unter verschärften klimatischen Bedingungen, betreffen zielen die unter b) genannten Anforderungen auf die Stabilität des sich während des Druckprozesses in der wärmeempfindlichen farbbildenden Schicht ausbildenden Farbkomplexes ab.

Die vorstehend erwähnten wärmeempfindlichen Aufzeichnungsmaterialien mit Farbentwicklern auf Basis von Sulfonyl-Harnstoffen erfüllen zwar die unter b) genannten Anforderungen, zeigen jedoch Schwächen hinsichtlich der unter a) aufgeführten Anforderungen. Die Sulfonyl-Harnstoffe sind nämlich chemisch instabil, insbesondere bei Anwesenheit von Wasser. Diese Zersetzungsneigung der Sulfonyl-Harnstoffe über einen weiten pH-Bereich ist bekannt und gut dokumentiert (A.K. Sarmah, J. Sabadie, J. Agric. Food Chem., 50, 6253 (2002)).

Die nachveröffentlichte WO 2014/080615 A1 offenbart ein Aufzeichnungsmaterial mit nicht-phenolischen Farbentwicklern.

Die nachveröffentlichte WO 2014/126018 A1 offenbart wärmeempfindliche Aufzeichnungsmaterialien.

Die nachveröffentlichte WO 2014/189044 A1 offenbart wärmeempfindliche Aufzeichnungsmaterialien mit hoher Aufzeichnungsdichte.

Hiroshi Sakai et al. "Recording material produced using non-phenol compound" Journal of technical dislosure issued by Japan Institute for promoting invention and innovation, November 2012 offenbart ein Aufzeichnungsmaterial mit nicht-phenolischen Farbentwicklern.

Die nachveröffentlichte EP 3 053 753 A1 offenbart ein Aufzeichnungsmaterial mit nicht-phenolischen Farbentwicklern.

Aufgabe der vorliegenden Erfindung ist es daher, die vorstehend geschilderten Nachteile des Standes der Technik zu beheben. Insbesondere besteht die Aufgabe der vorliegenden Erfindung darin, ein wärmeempfindliches Aufzeichnungsmaterial bereitzustellen, welches auch die vorstehend unter a) genannten Anforderungen, das heißt die anwendungstechnisch erforderlichen funktionellen Eigenschaften, wie thermische Ansprechempfindlichkeit und Oberflächenweisse, erfüllt, und zwar auch bei Lagerung über längere Zeiträume und unter verschärften klimatischen Bedingungen. Die Aufgabe betrifft demnach das Eigenschaftsprofil eines unbedruckten wärmeempfindlichen Aufzeichnungsmaterials.

Erfindungsgemäß wird diese Aufgabe mit einem wärmeempfindlichen Aufzeichnungsmaterial nach Anspruch 1 gelöst. wonach dieses ein Trägersubstrat sowie eine mindestens einen Farbbildner und mindestens einen phenolfreien Farbentwickler enthaltende wärmeempfindliche farbbildende Schicht, umfasst und dadurch gekennzeichnet ist, dass der mindestens eine Farbentwickler eine Verbindung der Formel (I) ist, wobei Ar1 und Ar2 ein Phenyl-Rest und/oder ein C₁-C₄-Alkyl-substituierter Phenyl-Rest sind, wobei das mindestens eine Sensibilisierungsmittel 1,2-Diphenoxyethan ist und wobei die getrocknete wärmeempfindliche farbbildende Schicht derart einer Glättmaßnahme unterzogen wird, dass sie eine Bekk-Glätte von 300 bis 700 sec, gemessen nach DIN 53107, aufweist.
Gegebenenfalls liegt zwischen dem Trägersubstrat und der wärmeempfindlichen Schicht mindestens eine weitere Zwischenschicht vor. Auch kann mindestens eine Schutzschicht und/oder mindestens eine die Bedruckbarkeit begünstigende Schicht im erfindungsgemäßen wärmeempfindlichen Aufzeichnungsmaterial vorliegen.

Bei dem C₁-C₄-Alkyl-substituierten Phenyl-Rest handelt es sich vorzugsweise um einen C₁-Alkyl-substituierten Phenyl-Rest (ortho-, meta, und/oder para-substituiert), insbesondere einen para-substituierten C₁-Alkyl-substituierten Phenyl-Rest. Besonders bevorzugt ist ein Methyl-Rest, ganz besonders bevorzugt ein para-Methyl-Rest.

In einer besonders bevorzugten Ausführungsform sind Ar₁ und Ar₂ ein para-Methyl-substituierter Phenyl-Rest.

In einer weiteren besonders bevorzugten Ausführungsform ist Ar₁ ein Phenyl-Rest und Ar₂ ein para-Methyl-substituierter Phenyl-Rest.

In einer ganz besonders bevorzugten Ausführungsform sind Ar₁ und Ar₂ jeweils ein Phenyl-Rest, das heißt bei dem mindestens einem Farbentwickler handelt es sich um N-(2-(3-phenylureido)phenyl)benzolsulfonamid.

Vorzugsweise liegen etwa 0,5 bis etwa 10 Gew.-Teile, bevorzugt etwa 1,5 bis etwa 4 Gew.-Teile, der Verbindung der Formel (I), bezogen auf den Farbbildner vor. Mengen unter 0,5 Gew.-Teilen haben den Nachteil, dass die gewünschte thermische Druckempfindlichkeit nicht erreicht wird, während Mengen von mehr als 10 Gew.-Teilen dazu führen, dass die Wirtschaftlichkeit des Aufzeichnungsmaterials leidet, ohne dass anwendungstechnische Verbesserungen zu erzielen wären.

Die Verbindung der Formel (I) liegt vorzugsweise in einer Menge von etwa 3 bis etwa 35 Gew.-%, besonders bevorzugt in einer Menge von etwa 10 bis etwa 25 Gew.-%, bezogen auf den gesamten Feststoffgehalt der wärmeempfindlichen Schicht, vor.

Die Auswahl des Trägersubstrates ist nicht kritisch. Allerdings ist es bevorzugt, als Trägersubstrat Papier, synthetisches Papier und/oder eine Kunststoff-Folie einzusetzen.

Hinsichtlich der Wahl des Farbbildners unterliegt die vorliegende Erfindung ebenfalls keinen wesentlichen Einschränkungen. Bevorzugt ist der Farbbildner jedoch ein Farbstoff vom Triphenylmethan-Typ, vom Fluoran-Typ, vom Azaphthalid-Typ und/oder vom Fluoren-Typ. Ein ganz besonders bevorzugter Farbbildner ist ein Farbstoff vom Fluoran-Typ, da er dank der Verfügbarkeit und der ausgewogenen anwendungsbezogenen Eigenschaften die Bereitstellung eines Aufzeichnungsmaterials mit einem attraktiven Preis-Leistungsverhältnis ermöglicht.

Besonders bevorzugte Farbstoffe vom Fluoran-Typ sind:
3-Diethylamino-6-methyl-7-anilinofluoran,
3-(N-ethyl-N-p-toludinamino)-6-methyl-7-anilinofluoran,
3-(N-ethyl-N-isoamylamino)-6-methyl-7-anilinofluoran,
3-Diethylamino-6-methyl-7-(o,p-dimethylanilino)fluoran,
3-Pyrrolidino-6-methyl-7-anilinofluoran,
3-(Cyclohexyl-N-methylamino)-6-methyl-7-anilinofluoran,
3-Diethylamin-7-(m-trifluoromethylanilino)fluoran,
3-N-n-Dibutylamin-6-methyl-7-anilinofluoran,
3-Diethylamino-6-methyl-7-(m-methylanilino)fluoran,
3-N-n-dibutylamin-7-(o-chloroanilino)fluoran,
3-(N-Ethyl-N-tetrahydrofurfurylamin)-6-methyl-7-anilino-fluoran,
3-(N-methyl-N-propylamin)-6-methyl-7-anilinofluoran,
3-(N-ethyl-N-ethoxypropylamin)-6-methyl-7-anilinofluoran,
3-(N-ethyl-N-isobutylamin)-6-methyl-7-anilinofluoran und/oder
3-Dipentylamin-6-methyl-7-anilinfluoran.

In einer besonders bevorzugten Ausführungsform liegen neben dem Farbentwickler der Verbindung der Formel (I) ein oder mehrere weitere nicht-phenolische Farbentwickler in der wärmeempfindlichen farbbildenden Schicht vor.

Bei dem einen oder mehreren weiteren nicht-phenolischen Farbentwicklern handelt es sich vorzugsweise um N'-(p-Toluolsulfonyl)-N'-phenyl-harnstoff, N-(p-Toluolsulfonyl)-N'-3-(p-toluolsulphonyl-oxy-phenyl)-harnstoff und/oder 4,4'-Bis-(p-tolylsulfonylureido)-diphenylmethan.

In einer besonders bevorzugten Ausführungsform handelt es sich bei dem erfindungsgemäßen wärmeempfindlichen Aufzeichnungsmaterial um ein wärmeempfindliches Aufzeichnungsmaterial, umfassend ein Trägersubstrat sowie eine mindestens einen Farbbildner, mindestens einen phenolfreien Farbentwickler und mindestens ein Sensibilisierungsmittel enthaltende wärmeempfindliche farbbildende Schicht, dadurch gekennzeichnet, dass der mindestens eine Farbentwickler eine Verbindung der Formel (I) ist, wobei Ar₁ und Ar₂ ein Phenyl-Rest und/oder ein C₁-Alkyl-substituierter Phenyl-Rest sind, wobei die wärmeempfindlichen Aufzeichnungsmaterialien 42 und 43 der WO 2014/080615 ausgeschlossen sind, wobei das Trägersubstrat Papier, synthetisches Papier und/oder eine Kunststoff-Folie ist, und wobei der mindestens eine Farbbildner ein Farbstoff vom Fluoran-Typ ist.

Neben dem mindestens einem Farbbildner und dem mindestens einem Farbentwickler können in der wärmeempfindlichen farbbildenden Schicht ein oder mehrere Sensibilisierungsmittel vorliegen, was den Vorteil hat, dass die Steuerung der thermischen Druckempfindlichkeit leichter zu realisieren ist.

Generell kommen als Sensibilisierungsmittel vorteilhafterweise Stoffe in Betracht, deren Schmelzpunkt zwischen etwa 90 und etwa 150°C liegt und die im geschmolzenen Zustand die farbbildenden Komponenten (Farbbildner und Farbentwickler) lösen, ohne die Bildung des Farbkomplexes zu stören.

Erfindungsgemäß ist das Sensibilisierungsmittel 1,2-Diphenoxyethan. Weitere mögliche Sensibilisierungsmittel sind ein Fettsäureamid, wie Stearamid, Beheneamid oder Palmitamid, ein Ethylen-bis-Fettsäureamid, wie N,N'-Ethylen-bis-stearinsäureamid oder N,N'-Ethylen-bis-ölsäureamid, ein Wachs, wie Polyethylenwachs oder Montanwachs, ein Carbonsäureester, wie Dimethylterephthalat, Dibenzylterephthalat, Benzyl-p-benzyloxybenzoat, Di-(p-methylbenzyl)oxalat, Di-(p-chlorbenzyl)oxalat oder Di-(p-benzyl)oxalat, ein aromatischer Ether, wie 1,2-Di-(3-methylphenoxy)ethan, 2-Benzyloxynaphthalin oder 1,4-Diethoxynaphthalin, ein aromatisches Sulfon, wie Diphenylsulfon, und/oder ein aromatisches Sulfonamid, wie Benzolsulfonanilid oder N-Benzyl-p-toluolsulfonamid.

In einer weiteren bevorzugten Ausführungsform liegt neben dem Farbbildner, dem phenolfreien Farbentwickler und dem Sensibilisierungsmittel mindestens ein Stabilisator (Alterungsschutzmittel) in der wärmeempfindlichen farbbildenden Schicht vor.

Bei dem Stabilisator handelt es sich vorzugsweise um sterisch gehinderte Phenole, besonders bevorzugt um 1,1,3-Tris-(2-methyl-4-hydroxy-5-cyclohexyl-phenyl)-butan, 1,1,3-Tris-(2-methyl-4-hydroxy-5-tert-buty|phenyl)-butan, 1,1-Bis-(2-methyl-4-hydroxy-5-tert-butyl-phenyl)-butan.

Auch Harnstoff-Urethan-Verbindungen der allgemeinen Formel (II), Handelsprodukt UU (Urea-Urethane), oder vom 4,4'-Dihydroxydiphenylsulfon abgeleitete Ether, wie 4-Benzyloxy-4'-(2-methylglycidyloxy)-diphenylsulfon (Handelsname NTZ-95®, Nippon Soda Co. Ltd.), oder oligomere Ether der allgemeinen Formel (III) (Handelsname D90®, Nippon Soda Co. Ltd.) sind als Stabilisatoren im erfindungsgemäßen Aufzeichnungsmaterial einsetzbar.

Besonders bevorzugt sind die Harnstoff-Urethan-Verbindungen der allgemeinen Formel (II).

Der Stabilisator liegt vorzugsweise in einer Menge von 0,2 bis 0,5 Gew.-Teilen, bezogen auf den mindestens einen phenolfreien Farbentwickler der Verbindung der Formel (I), vor.

In einer weiteren bevorzugten Ausführungsform liegt in der wärmeempfindlichen farbbildenden Schicht mindestens ein Bindemittel vor. Bei diesem handelt es sich vorzugsweise um wasserlösliche Stärken, Stärkederivate, Methylcellulose, Hydroxyethylcellulose, Carboxymethylcellulosen, partiell- oder vollständig verseifte Polyvinylalkohole, chemisch modifizierte Polyvinylalkohole oder Styrolmaleinsäureanhydrid-Copolymere, Styrolbutadien-Copolymere, Acrylamid-(Meth)-acrylat-Copolymere, Acrylamid-Acrylat-Methacrylat-Terpolymere, Polyacrylate, Poly(meth)-acrylsäureester, Acrylat-Butadien-Copolymere, Polyvinylacetate und/oder Acrylnitril-Butadien-Copolymere.

In einer weiteren bevorzugten Ausführungsform liegt mindestens ein Trennmittel (Antihaftmittel) oder Gleitmittel in der wärmeempfindlichen farbbildenden Schicht vor. Bei diesen Mitteln handelt es sich vorzugsweise um Fettsäure-Metallsalze, wie z.B. Zinkstearat oder Calciumstearat, oder auch Behenatsalze, synthetische Wachse, z.B. in Form von Fettsäureamiden, wie z.B. Stearinsäureamid und Behensäureamid, Fettsäurealkanolamide, wie z.B. Stearinsäure-methylolamid, Paraffinwachse verschiedener Schmelzpunkte, Esterwachse unterschiedlicher Molekulargewichte, Ethylenwachse, Propylenwachse unterschiedlicher Härten und/oder natürliche Wachse, wie z.B. Carnaubawachs oder Montanwachs.

In einer weiteren bevorzugten Ausführungsform enthält die wärmeempfindliche farbbildende Schicht Pigmente. Der Einsatz dieser hat unter anderem den Vorteil, dass diese auf ihrer Oberfläche die im thermischen Druckprozess entstehende Chemikalien-Schmelze fixieren können. Auch kann über Pigmente die Oberflächenweisse und Opazität der wärmeempfindlichen farbbildenden Schicht und deren Bedruckbarkeit mit konventionellen Druckfarben gesteuert werden. Schließlich besitzen Pigmente eine "Extenderfunktion", beispielsweise für die relativ teuren farbgebenden Funktionschemikalien.

Besonders geeignete Pigmente sind anorganische Pigmente, sowohl synthetischer als auch natürlicher Herkunft, vorzugsweise Clays, gefällte oder natürliche Calciumcarbonate, Aluminiumoxide, Aluminiumhydroxide, Kieselsäuren, Diathomeenerden, Magnesiumcarbonate, Talk, aber auch organische Pigmente, wie Hohlpigmente mit einer Styrol/Acrylat-Copolymer-Wand oder Harnstoff/Formaldehyd-Kondensationspolymere.

Zum Steuern der Oberflächenweisse des erfindungsgemäßen wärmeempfindlichen Aufzeichnungsmaterials können optische Aufheller in die wärmeempfindliche farbbildende Schicht eingebaut werden. Bei diesen handelt es sich vorzugsweise um Stilbene.

Um bestimmte streichtechnische Eigenschaften zu verbessern, ist es im Einzelfall bevorzugt zu den zwingenden Bestandteilen des erfindungsgemäßen wärmeempfindlichen Aufzeichnungsmaterials weitere Bestandteile, insbesondere Rheologie-Hilfsmittel, wie Verdicker und/oder Tenside, hinzuzufügen.

Erfindungsgemäß wird die getrocknete wärmeempfindliche farbbildenden Schicht derart einer Glättmaßnahme unterzogen, dass die Bekk-Glätte auf etwa 300 bis 700 sec (gemessen nach DIN 53107), eingestellt wirkt.

Das Flächenauftragsgewicht der (trocknen) wärmeempfindlichen Schicht beträgt vorzugsweise etwa 1 bis etwa 10 g/m², bevorzugt etwa 3 bis etwa 6 g/m².

In einer besonders bevorzugten Ausführungsform handelt es sich bei dem wärmeempfindlichen Aufzeichnungsmaterial um ein solches nach Anspruch 2, wobei als Farbbildner ein Farbstoff vom Fluran-Typ eingesetzt wird und zusätzlich ein Sensibilisierungsmittel, ausgewählt aus der Gruppe bestehend aus Fettsäureamiden, aromatischen Sulfonen und/oder aromatischen Ethern, vorliegt. In dieser bevorzugten Ausführungsform ist es auch vorteilhaft, dass etwa 1,5 bis etwa 4 Gew.-Teile des phenolfreien Farbentwicklers nach Anspruch 2, bezogen auf den Farbbildner, vorliegen.

Das erfindungsgemäße wärmeempfindliche Aufzeichnungsmaterial lässt sich mit bekannten Herstellungsverfahren gewinnen.

Es ist jedoch bevorzugt, das erfindungsgemäße Aufzeichnungsmaterial mit einem Verfahren zu gewinnen, bei dem auf ein Trägersubstrat eine die Ausgangsmaterialien der wärmeempfindlichen farbbildenden Schicht enthaltende wässrige Suspension aufgetragen und getrocknet wird, wobei die wässrige Auftragssuspension einen Feststoffgehalt von etwa 20 bis etwa 75 Gew.-% , bevorzugt von etwa 30 bis etwa 50 Gew.%, aufweist, und mit dem Curtain-Coating-Beschichtungsverfahren bei einer Betriebsgeschwindigkeit der Streichanlage von mindestens etwa 400 m/min aufgetragen und getrocknet wird und die getrocknete wärmeempfindliche farbbildende Schicht derart einer Glättmaßnahme unterzogen wird, dass sie eine Bekk-Glätte von 300 bis 700 sec, gemessen nach DIN 53107, aufweist.

Dieses Verfahren ist insbesondere unter wirtschaftlichen Gesichtspunkten vorteilhaft.

Wird der Wert des Feststoffgehaltes von etwa 20 Gew.-% unterschritten, dann verschlechtert sich die Wirtschaftlichkeit, da eine große Menge von Wasser aus dem Strich durch schonende Trocknung in kurzer Zeit entfernt werden muss, was sich nachteilig auf die Streichgeschwindingkeit auswirkt. Wird auf der anderen Seite der Wert von 75 Gew.-% überschritten, dann führt dies lediglich zu einem erhöhten technischen Aufwand, um die Stabilität des Streichfarben-Vorhangs während des Beschichtungsprozesses zu gewährleisten.

Wie vorstehend erwähnt, ist es von Vorteil das erfindungsgemäße wärmeempfindliche Aufzeichnungsmaterial mittels eines Verfahrens herzustellen, bei dem die wässrige Auftragsuspension mit dem Curtain-Coating-Beschichtungsverfahren bei einer Betriebsgeschwindigkeit der Streichanlage von mindestens etwa 400 m/min aufgetragen wird. Das sogenannte Curtain-Coating-Verfahren ist dem Fachmann bekannt und zeichnet sich durch folgende Kriterien aus:
Beim Curtain-Coating-Beschichtungsverfahren (Vorhangbeschichtungsverfahren) wird ein frei fallender Vorhang einer Beschichtungsdispersion gebildet. Durch freien Fall wird die in Form eines dünnen Filmes (Vorhangs) vorliegende Beschichtungsdispersion auf ein Substrat "gegossen", um die Beschichtungsdispersion auf das Substrat aufzubringen. Die DE 10196052 T1 offenbart den Einsatz des Curtain-Coating-Beschichtungsverfahrens bei der Herstellung von Informationsaufzeichnungsmaterialien u.a. auch von wärmeempfindlichen Aufzeichnungsmaterialien, wobei mehrschichtige Aufzeichnungsschichten durch Aufbringen des aus mehrere Beschichtungsdispersionsfilmen bestehenden Vorhangs auf Substrate erfolgen (Gesch. max. 200 m/min).

Die Einstellung der Betriebsgeschwindigkeit der Streichanlage auf mindestens etwa 400 m/min hat sowohl betriebswirtschaftliche als auch technische Vorteile. Besonders bevorzugt beträgt die Betriebsgeschwindigkeit mindestens etwa 750 m/min, ganz besonders bevorzugt mindestens etwa 1000 m/min und ganz besonders bevorzugt mindestens etwa 1500 m/min. Es war insbesondere überraschend, dass selbst bei letztgenannter Geschwindigkeit das erhaltene wärmeempfindliche Aufzeichnungsmaterial in keiner Weise beeinträchtigt ist und dass die Betriebsdurchführung selbst bei dieser hohen Geschwindigkeit optimal abläuft.

In einer bevorzugten Ausführungsform des erfindungsgemäßen Verfahrens weist die wässrige entlüftete Auftragssuspension eine Viskosität von etwa 150 bis etwa 800 mPas (Brookfield, 100 U/min, 20 °C) auf. Wird der Wert von etwa 150 mPas unterschritten bzw. der Wert von etwa 800 mPas überschritten, dann führt dies zu einer mangelhaften Lauffähigkeit der Streichmasse am Streichaggregat. Besonders bevorzugt beträgt die Viskosität der wässrigen entlüfteten Auftragssuspension etwa 200 bis etwa 500 mPas.

In einer bevorzugten Ausführungsform kann zur Optimierung des Verfahrens die Oberflächenspannung der wässrigen Auftragssuspension auf etwa 25 bis etwa 60 mN/m, bevorzugt auf etwa 35 bis etwa 50 mN/m (gemessen entsprechend der statischen Ringmethode nach Du Noüy, DIN 53914), eingestellt werden.

Die Ausbildung der wärmeempfindlichen farbbildenden Schicht kann on-line oder in einem separaten Streichvorgang off-line erfolgen. Dies gilt auch für eventuell nachfolgend aufgetragene Schichten oder Zwischenschichten.

Erfindungsgemäß wird die getrocknete wärmeempfindliche farbbildende Schicht einer Glätt-Maßnahme unterzogen sodass die Bekk-Glätte, gemessen nach DIN 53107, auf 300 bis etwa 700 sec, eingestellt wird.

Die im Zusammenhang mit dem wärmeempfindlichen Aufzeichnungsmaterial aufgeführten bevorzugten Ausführungsformen gelten ebenfalls für das erfindungsgemäße Verfahren.

Die vorliegende Erfindung betrifft auch ein wärmeempfindliches Aufzeichnungsmaterial, welches mit dem voranstehend geschilderten Verfahren erhältlich ist.

Die Erfindung betrifft ebenfalls die Verwendung der Verbindung der Formel (I) wobei Ar₁ und Ar₂ ein Phenyl-Rest und/oder ein C₁ - C₄-Alkyl-substituierter Phenyl-Rest, vorzugsweise jeweils ein Phenyl-Rest, sind, als nicht-phenolischer Farbentwickler in einem wärmeempfindlichen Aufzeichnungsmaterial, umfassend ein Trägersubstrat sowie mindestens einen Farbbildner, mindestens einen phenolfreien Farbentwickler und mindestens ein Sensibilisierungsmittel enthaltende wärmeempfindliche farbbildende Schicht, wobei das mindestens eine Sensibilisierungsmittel 1,2-Diphenoxyethan ist und wobei die getrocknete wärmeempfindliche farbbildende Schicht derart einer Glättmaßnahme unterzogen wird, dass sie eine Bekk-Glätte von 300 bis 700 sec, gemessen nach DIN 53107, aufweist, als nicht-phenolischer Farbentwickler in einem wärmeempfindlichen Aufzeichnungsmaterial. Hinsichtlich der bevorzugten Ausführungsformen in Bezug auf die Verwendung wird auf vorstehende bevorzugte Ausführungsformen hinsichtlich des wärmeempfindlichen Aufzeichnungsmaterials an sich verwiesen.

Durch die erfindungsgemäße Verwendung kommt es zu einer Verbesserung der Lagerstabilität des wärmeempfindlichen Aufzeichnungsmaterials, insbesondere der Lagerstabilität bei hohen Temperaturen und hoher Umgebungsfeuchte. Unter hohen Temperaturen werden Temperaturen von etwa 25 bis etwa 60°C, bevorzugt von etwa 30 bis etwa 50°C verstanden. Unter hoher Umgebungsfeuchte wird eine Feuchte von etwa 50 bis etwa 100 %, bevorzugt von etwa 70 bis etwa 90% , verstanden.

Die Vorteile, die mit der vorliegenden Erfindung verbunden sind, lassen sich im Wesentlichen wie folgt zusammenfassen:
Die vorliegende Erfindung stellt ein wärmeempfindliches Aufzeichnungsmaterial bereit, welches neben einer wünschenswert hohen dynamischen Druckempfindlichkeit auch eine außerordentlich gute Lagerstabilität, insbesondere auch unter Bedingungen hoher Lagertemperatur und Umgebungsfeuchte, zeigt, ohne dass die für die Anwendung notwendigen funktionellen Eigenschaften, wie beispielsweise Oberflächenweisse und thermische Ansprechempfindlichkeit, verloren gehen.

Das vorstehend geschilderte Verfahren ist unter wirtschaftlichen Gesichtspunkten vorteilhaft und erlaubt eine hohe Verfahrensführung der Streichanlage sogar bei einer Geschwindigkeit von mehr als 1500 m/min, ohne dass es zu Beeinträchtigungen des Verfahrenserzeugnisses, das heißt des erfindungsgemäßen wärmeempfindlichen Aufzeichnungsmaterials kommt. Die Verfahrensführung kann on-line und off-line erfolgen, was eine wünschenswerte Flexibilität zur Folge hat.

Das erfindungsgemäße wärmeempfindliche Aufzeichnungsmaterial ist phenolfrei, und für POS (point-of-sale) und/oder Etiketten-Anwendungen gut geeignet. Es eignet sich auch zur Herstellung von Fahrkarten, Eintrittskarten, Lotto- und Wettscheinen, etc., welche in Thermodirektverfahren bedruckt werden können und eine hohe Beständigkeit der darauf aufgezeichneten Bilder unter längerfristiger Lagerung, selbst unter verschärften Klimabedingungen hinsichtlich Temperatur und Umgebungsfeuchte, und des in-Kontakt-bringens des Schriftbildes mit hydrophoben Stoffen, wie Weichmachern, fettigen oder öligen Stoffen, etc., gewährleistet.

Die Erfindung wird nachfolgend anhand von nicht beschränkten Beispielen im Detail erläutert.

### Beispiele:

Der Auftrag einer wässrigen Auftragssuspension zur Ausbildung der wärmeempfindlichen farbbildenden Schicht eines wärmeempfindlichen Aufzeichnungspapiers erfolgte im Labormaßstabe mittels einer Stabrakel auf eine Seite eines synthetischen Basispapieres (Yupo® FP680) von 63 g/m². Nach Trocknung wurde ein thermisches Aufzeichnungsblatt erhalten. Die Auftragsmenge der wärmeempfindlichen farbbildenden Schicht lag zwischen 4,0 - 4,5 g/m2.

Im Produktionsmaßstab erfolgte der Auftrag der wässrigen Auftragssuspension auf eine Papierbahn eines Flächengewichtes von 43 g/m² mittels des Curtain-Coating-Beschichtungsverfahrens. Die Viskosität der wässrigen Auftragssuspension betrug 450 mPas (nach Brookfield, 100 U/min, 20 °C) (im entlüfteten Zustand). Deren Oberflächenspannung betrug 46 mN/m (statistische Ringmethode). Das Streichwerk war in-line angeordnet. Das Curtain-Coating-Beschichtungsverfahren wurde bei einer Geschwindigkeit von 1550 m/min betrieben.

Nach dem Auftrag der wässrigen Auftragssuspension erfolgte in üblicher Weise der Trocknungsvorgang des beschichteten Papierträgers. Der Flächengewichtsauftrag der trockenen wärmeempfindlichen Schicht betrug 4,0 - 4,5 g/m².

Anhand der vorstehend gemachten Angaben wurde ein wärmeempfindliches Aufzeichnungsmaterial bzw. Thermopapier hergestellt, wobei die folgenden Rezepturen von wässrigen Auftragssuspensionen zur Ausbildung eines Verbundgebildes auf einem Trägersubstrat herangezogen und anschließend in üblicher Weise die weiteren Schichten, insbesondere eine Schutzschicht, ausgebildet wurden, worauf hier nicht gesondert eingegangen werden soll.

### Rezeptur 1

Eine wässrige Auftragssuspension, wurde hergestellt, indem eine wässrige Dispersion des Farbbildners, die durch Mahlen von 20 Gew.-Teilen 3-N-n-Dibutylamin-6-methyl-7-anilinofluoran (ODB-2) mit 33 Gew.-Teilen einer 15 % wässrigen Lösung von Ghosenex™ L-3266 (sulfonierter Polyvinylalkohol, Nippon Ghosei) in einer Perlen-Mühle hergestellt wurde, eine wässrige Farbentwickler-Dispersion, die durch Mahlen von 40 Gew.-Teilen des Farbentwicklers zusammen mit 66 Gew.-Teilen einer 15 %igen wässrigen Lösung von Ghosenex™ L-3266 in der Perl-Mühle hergestellt wurde, eine Dispersion, die durch Mahlen von 40 Gew.-Teilen Sensibilisierungsmittel mit 33 Gew.-Teilen einer 15 %igen wässrigen Lösung von Ghosenex™ L-3266 in einer Mühle hergestellt wurde, 189 Gew.-Teile einer 56 %igen PCC-Dispersion (präzipitiertes Calciumcarbonat), 50 Gew.-Teile einer wässrigen 20 %igen Zinkstearatdispersion, 138 Gew.-Teile einer 10% igen wässrigen Polyvinylalkohollösung (Mowiol 28-99, Kuraray Europe) gut gemischt wurden.

Die so erhaltenen wärmeempfindlichen Beschichtungssuspensionen, die sich aus der nachfolgenden Tabelle 1 ergeben, wurden herangezogen, um Verbundgebilde aus Papierträger und Thermoreaktionsschicht herzustellen.

**Tabelle 1**

| Lfd.-Nr. | Muster | Farbentwickler | Sensibilisierungsmittel |
|---|---|---|---|
| 1 | AI* | B-TUM | Diphenylsulfon |
| 2 | AII* | B-TUM | Stearamid |
| 3 | AIII* | B-TUM | 1,2-Diphenoxyethan |
| 4 | BI* | TUPH | Diphenylsulfon |
| 5 | BII* | TUPH | Stearamid |
| 6 | BIII* | TUPH | 1,2-Diphenoxyethan |
| 7 | CI* | Phenylureido-phenyl-benzolsulfonamid | Diphenylsulfon |
| 8 | CII* | Phenylureido-phenyl-benzolsulfonamid | Stearamid |
| 9 | CIII | Phenylureido-phenyl-benzolsulfonamid | 1,2-Diphenoxyethan |
| 10 | DI* | PF201 | Diphenylsulfon |
| 11 | DII* | PF201 | Stearamid |
| 12 | DII* | PF201 | 1,2-Diphenoxyethan |

| | | | |
|---|---|---|---|
| * Vergleichsbeispiele | | | |

### Rezeptur 2a

Eine wässrige Auftragssuspension, wurde hergestellt, indem eine wässrige Dispersion des Farbbildners, die durch Mahlen von 20 Gew.-Teilen 3-N-n-Dibutylamin-6-methyl-7-anilinofluoran (ODB-2) mit 33 Gew.-Teilen einer 15 % wässrigen Lösung von Ghosenex™ L-3266 in einer Perlen-Mühle hergestellt wurde, eine wässrige Farbentwickler-Dispersion, die durch Mahlen von 40 Gew.-Teilen des Farbentwicklers zusammen mit 33 Gew.-Teilen einer 15 %igen wässrigen Lösung von Ghosenex™ L-3266 in der Perl-Mühle hergestellt wurde, eine Dispersion, die durch Mahlen von 40 Gew.-Teilen Sensibilisierungsmittel mit 33 Gew.-Teilen einer 15 %igen wässrigen Lösung von Ghosenex™ L-3266 in einer Mühle hergestellt wurde, 200 Gew.-Teile einer 56 %igen PCC-Dispersion (präzipitiertes Calciumcarbonat), 50 Gew.-Teile einer wässrigen 20 %igen Zinkstearatdispersion, 138 Gew.-Teile einer 10%igen wässrigen Polyvinylalkohollösung (Mowiol 28-99) gut gemischt wurden.

### Rezeptur 2b

Eine wässrige Auftragssuspension, wurde hergestellt, indem eine wässrige Dispersion des Farbbildners, die durch Mahlen von 20 Gew.-Teilen 3-N-n-Dibutylamin-6-methyl-7-anilinofluoran (ODB-2) mit 33 Gew.-Teilen einer 15 % wässrigen Lösung von Ghosenex™ L-3266 L3266 in einer Perlen-Mühle hergestellt wurde, eine wässrige Farbentwickler-Dispersion, die durch Mahlen von 40 Gew.-Teilen des Farbentwicklers zusammen mit 33 Gew.-Teilen einer 15 %igen wässrigen Lösung von Ghosenex™ L-3266 in der Perl-Mühle hergestellt wurde, eine Dispersion, die durch Mahlen von 40 Gew.-Teilen Sensibilisierungsmittel mit 33 Gew.-Teilen einer 15 %igen wässrigen Lösung von Ghosenex™ L-3266 in einer Mühle hergestellt wurde, eine Dispersion, die durch Mahlen von 12,5 Gew.-Teilen Alterungsschutz mit 10 Gew.-Teilen einer 15 %igen wässrigen Lösung von Ghosenex™ L-3266 in einer Mühle hergestellt, 174 Gew.-Teile einer 56 %igen PCC-Dispersion (präzipitiertes Calciumcarbonat), 50 Gew.-Teile einer wässrigen 20 %igen Zinkstearatdispersion, 138 Gew.-Teile einer 10%igen wässrigen Polyvinylalkohollösung (Mowiol 28-99) gut gemischt wurden. Die so erhaltenen wärmeempfindlichen Beschichtungssuspensionen, die sich aus der nachfolgenden Tabelle 2 ergeben, wurden herangezogen, um Verbundgebilde aus Papierträger und Thermoreaktionsschicht herzustellen.

**Tabelle 2**

| Lf.-Nr. | Muster | Farbentwickler | Sensibilisierungsmittel | Alterungsschutz** |
|---|---|---|---|---|
| 13 | EI-a¹ | PF201 | 2-Benzyloxynaphthalin | - |
| 14 | EI-b¹ | | | DH-43 |
| 15 | EII-a¹ | | 1,2-Di-(3-methylphenoxy)ethan | - |
| 16 | EII-b¹ | | | DH-43 |
| 17 | EIII-a¹ | | 2-Benzyloxynaphthalin:Steramid* | - |
| 18 | EIII-b¹ | | | DH-43 |
| 19 | FI-a¹ | Phenylureido-phenyl-benzolsulfonamid | 2-Benzyloxynaphthalin | - |
| 20 | FI-b¹ | | | DH-43 |
| 21 | FII-a¹ | | 1,2-Di-(3-methylphenoxy)ethan | - |
| 22 | FII-b¹ | | | DH-43 |
| 23 | FIII-a¹ | | 2-Benzyloxynaphthalin:Steramid* | - |
| 24 | FIII-b¹ | | | DH-43 |

| | | | | |
|---|---|---|---|---|
| ¹ Vergleichsbeispiel *Gew.-Verhältnis 1:1 ** DH-43 : 1,1,3-Tris-(2-methyl-4-hydroxy-5-cyclohexyl-phenyl)-butan | | | | |

Die Korngöße (D_{4,3}-Wert in µm) der gemahlenen Funktionschemikalien wurde entsprechend Tabelle 3 eingestellt (± 0,1µm).

**Tabelle 3**

| | Farbbildner (µm) | Farbentwickler (µm) | Sensibilisierungsmittel (µm) |
|---|---|---|---|
| Mahlserie 1 | 1,0 | 0,5 | 1,0 |
| Mahlserie 2 | 1,0 | 1,0 | 1,0 |

Die Messung der Korngrößenverteilung erfolgte durch Laserbeugung mit einem Coulter LS230-Gerät der Fa. Beckman Coulter.

Die thermischen Aufzeichnungsmaterialien gemäß den Tabellen 1, 2 und 3 wurden wie nachstehend ausgewertet.

Papierweisse strichseitig wurde nach DIN/ISO 2470 mit einem mit Elrepho 3000 Spektralphotometer bestimmt

### Dynamische Farbdichte:

Die Papiere (6 cm breite Streifen) wurden thermisch unter Verwendung des Atlantek 200 Testdruckers (Fa. Atlantek , USA) mit einer Kyocera Druckleiste von 200 dpi und 560 Ohm bei einer angelegten Spannung von 20,6 V und einer maximalen Pulsbreite von 0,8 ms mit einem Schachbrett-Muster mit 10 Energieabstufungen bedruckt. Die Bilddichte (optische Dichte, o.D.) wurde mit einem Macbeth-Densitometer RD-914, von Gretag gemessen.

### (3) Lagerbeständigkeit des unbedruckten Materials:

Ein Blatt Aufzeichnungspapier wird in drei identische Streifen geschnitten. Ein Streifen wird gemäß dem Verfahren von (2) dynamisch aufgezeichnete und die Bilddichte bestimmt. Die beiden anderen Streifen werden im unbedruckten (weißen) Zustand für 4 Wochen einem Klima von 40°C und 85% rel. Luftfeuchte (Klima 1) bzw. von 60°C und 50% rel. Luftfeuchte (Klima 2) ausgesetzt. Nach Klimatisierung der Papiere werden sie gemäß dem Verfahren von (2) dynamisch bedruckt und die Bilddichte mit dem Densitometer bestimmt. Die % Veränderung der Schreibleistung beim Bedrucken der gelagerten Muster wurde gemäß der folgenden Gleichung (I) berechnet. $% Veränderung der Schreibleistung = \left(\frac{Bilddichts nach Lagerung}{Bilddichts vor Lagerung}-1\right) ∗ 100$

### (4) Weichmacherbeständigkeit des Druckbildes:

Auf die gemäß dem Verfahren von (2) dynamisch aufgezeichnete Probe des thermischen Aufzeichnungspapiers wurde eine weichmacherhaltigen Frischhaltefolie (PVC - Folie mit 20-25 % Dioctyladipat) unter Vermeiden von Falten und Lufteinschlüssen in Kontakt gebracht, zu einer Rolle gewickelt und 16 Std. bei Raumtemperatur (20-22 °C) gelagert. Nach Abziehen der Folie wurde die Bilddichte (o. D.) gemessen und entsprechend der Formel (II) in Bezug zu den entsprechenden Bilddichtewerten vor der WM-Einwirkung gesetzt. $% Veränderung der o . D . = \left(\frac{Bilddichts nach Weichmacher}{Bilddichts vor Weischmacher}-1\right) ∗ 100$

### (5) Quantifizierung der Strichkomponenten (Farbbildner und Farbentwickler) erfolgt nach HPLC-Trennung mit einem HPLC Gerät der Serie 1200 von Agilent mit DAD Detektor.

Probenvorbereitung: Aus dem Papiermuster werden mit einem Stanzeisen 2 Kreisflächen ausgestanzt und gewogen. Die Papierproben werden mit 3 ml Acetonitril (HPLC-Qualität) im Ultraschallbad 30 Min. extrahiert und das Extrakt über ein PTFE-Spritzenfilter (0,45 µm) abfiltriert.

HPLC Trennung der Inhaltsstoffe: Mittels Autosampler wurde das obige Extrakt auf die Trennsäule (Zorbax Eclipse XDB-C18) aufgebracht und mit dem Fließmittel Acetonitril:THF:H2O (450:89:200 Gew.-Teile) mit Acetonitril-Gradient eluiert. Quantitative Auswertung der Chromatogramme erfolgt über den Flächenvergleich der über tr-Zeiten zugeordneten Probenpeaks mit einer über die Referenzmuster ermittelten Eichgerade. Der Messfehler bei der HPLC-Quantifizierung beträgt ±2%.

Tabelle 4 fasst die Auswertung der Papiere entsprechend Rezeptur 1 (Tabelle 1), Mahlserie 1, Tabelle 5 die Auswertung der Papiere entsprechend Rezeptur 1 (Tabelle 1), Mahlserie 2, und Tabelle 6 die Auswertung der Papiere entsprechend Rezeptur 2a bzw. 2b (Tabelle 3), Mahlserie 2, zusammen.

Verglichen werden die maximal erreichten Bilddichten (o.D. max.) der frischen Papiere mit den entsprechenden Werten nach Bedrucken der gelagerten Papiere unter zwei Klimabedingungen:
Klima 1: Lagerung der unbedruckten Papiere für 4 Wochen bei 40°C und 85% r.F.
Klima 2: Lagerung der unbedruckten Papiere für 4 Wochen bei 60°C und 50% r.F..

Für ausgewählte Papiere wurde auch die quantitative Bestimmung des Farbentwicklers in den frischen und gelagerten Papieren vorgenommen und als Kontrolle die entsprechende Bestimmung des Farbbildners als Strichkomponente die erfahrungsgemäß praktisch keine Veränderung über die Lagerungszeit erfährt.

Die Werte des Weichmachertests (WM-Test) quantifizieren die Haltbarkeit des Druckbildes unter dem Einfluss von Dioctyladipat (stellvertretend für hydrophobe Agenzien) anhand der % Veränderung der maximalen Schreibleistung (o.D. max.) während des Tests.

Veränderungen der o.D. von ≤ 10% sind tolerierbar und beeinträchtigen nicht die Anwendungstauglichkeit der Papiere.

**Tabelle 4**

| Prüfparameter | | **A**I-1* | **A**II-1 | **A**III-1 | **B**I-1 | **B**II-1 | **B**III-1 | **C**I-1 | **C**II-1 | **C**III-1 | **D**I-1 | **D**II-1 | **D**III-1 |
|---|---|---|---|---|---|---|---|---|---|---|---|---|---|
| Papierweisse (%) | frisch | 82,2 | 85,2 | 83,5 | 86,2 | 85,7 | 87,4 | 86,4 | 86,1 | 87,4 | 86,2 | 85,5 | 81,6 |
| | 4 Wo.(Klima 1) | 83,4 | 84,8 | 85,0 | 86,6 | 86,6 | 86,5 | 86,1 | 86,2 | 85,1 | 66,0 | 63,6 | 66,4 |
| | % Veränderung | **1** | **0** | **2** | **0** | **1** | **-1** | **0** | **0** | **-3** | **-23** | **-26** | **-19** |
| o. D. max. | frisch | 1,20 | 1,13 | 1,18 | 1,28 | 1,18 | 1,31 | 1,27 | 1,24 | 1,30 | 1,27 | 1,24 | 1,28 |
| | 4 Wo.(Klima 1) | 0,68 | 0,74 | 0,51 | 0,48 | 0,57 | 0,40 | 1,29 | 1,25 | 1,30 | 0,89 | 0,87 | 0,91 |
| | % Veränderung | **-43** | **-35** | **-57** | **-63** | **-52** | **-69** | **+2** | **+1** | 0 | **-30** | **-30** | **-29** |
| | 4 Wo.(Klima 2) | 0,63 | 0,90 | 0,65 | 0,30 | 0,52 | 0,28 | 1,16 | 1,23 | 1,20 | 0,74 | 0,80 | 0,90 |
| | %Veränderung | **-48** | **-20** | **-45** | **-77** | **-56** | **-79** | **-9** | **-1** | **-8** | **-42** | **-35** | **-30** |
| FE (mg/m²) | frisch | - | - | 548 | - | - | 507 | - | - | 568 | - | - | 647 |
| | 4 Wo.(Klima 1) | - | - | 303 | - | - | 382 | - | - | 563 | - | - | 590 |
| | % Veränderung | - | - | **-45** | - | - | **-25** | - | - | **-1** | - | - | **-9** |
| | 4 Wo.(Klima 2) | - | - | 475 | - | - | 242 | - | - | 550 | - | - | 436 |
| | % Veränderung | - | - | **-13** | - | - | **-52** | - | - | **-3** | - | - | **-33** |
| FBB (mg/m²) | frisch | - | - | 294 | - | - | 296 | - | - | 284 | - | - | 292 |
| | 4 Wo.(Klima 1) | - | - | 288 | - | - | 293 | - | - | 287 | - | - | 294 |
| | % Veränderung | - | - | **-2** | - | - | **-1** | - | - | **1** | - | - | **1** |
| | 4 Wo.(Klima 2) | - | - | 292 | - | - | 294 | - | - | 281 | - | - | 277 |
| | % Veränderung | - | - | **-1** | - | - | **-1** | - | - | **-1** | - | - | **-5** |
| WM-Test | frisch | 1,18 | 1,05 | 1,17 | 1,26 | 1,12 | 1,33 | 1,25 | 1,25 | 1,30 | 1,27 | 1,24 | 1,26 |
| | 16h Test | 1,15 | 1,09 | 1,13 | 1,11 | 1,02 | 1,20 | 1,17 | 1,17 | 1,24 | 1,24 | 1,21 | 1,19 |
| | % Veränderung | **-3** | **4** | **-3** | **-12** | **-9** | **-10** | **-6** | **-6** | **-5** | **-2** | **-2** | **-6** |

| | | | | | | | | | | | | | |
|---|---|---|---|---|---|---|---|---|---|---|---|---|---|
| FE: Farbentwickler, FBB: Farbbildner *AI-1 = Rezeptur AI (Tabelle 1), Mahlserie 1 (Tabelle 3) | | | | | | | | | | | | | |

**Tabelle 5**

| Prüfparameter | Mod. | **A**I-2 | **A**II-2 | **A**III-2 | **B**I-2 | **B**II-2 | **B**III-2 | **C**I-2 | **C**II-2 | **C**III-2 | **D**I-2 | **D**II-2 | **D**III-2 |
|---|---|---|---|---|---|---|---|---|---|---|---|---|---|
| Papierweisse (%) | frisch | 85,7 | 85,7 | 83,8 | 85,7 | 85,4 | 87,0 | 86,7 | 86,4 | 87,3 | 86,1 | 85,4 | 87,0 |
| | 4 Wo.(Klima 1) | 85,2 | 85,5 | 85,0 | 86,3 | 86,1 | 85,9 | 86,5 | 86,4 | 85,1 | 64,9 | 67,4 | 70,9 |
| | % Veränderung | **-1** | **0** | **1** | **1** | **1** | **-1** | **0** | **0** | **-3** | **-25** | **-21** | **-19** |
| o. D. max. | frisch | 1,17 | 1,09 | 1,18 | 1,29 | 1,22 | 1,29 | 1,30 | 1,26 | 1,29 | 1,25 | 1,21 | 1,28 |
| | 4 Wo.(Klima 1) | 0,86 | 0,81 | 0,51 | 0,47 | 0,65 | 0,50 | 1,32 | 1,26 | 1,28 | 0,93 | 0,82 | 0,91 |
| | % Veränderung | **-26** | **-26** | **-57** | **-64** | **-47** | **-61** | **+2** | **0** | **-1** | **-26** | **-32** | **-29** |
| | 4 Wo.(Klima 2) | 0,67 | 0,96 | 0,65 | 0,31 | 0,65 | 0,31 | 1,17 | 1,24 | 1,20 | 0,88 | 0,76 | 0,55 |
| | %Veränderung | **-43** | **-12** | **-45** | **-76** | **-47** | **-76** | **-10** | **-2** | **-7** | **-30** | **-37** | **-57** |
| FE (mg/m²) | frisch | - | - | 478 | - | - | 455 | - | - | 607 | - | - | 653 |
| | 4 Wo.(Klima 1) | - | - | 357 | - | - | 300 | - | - | 577 | - | - | 687 |
| | % Veränderung | - | - | **-25** | - | - | **-34** | - | - | **-5** | - | - | **-10** |
| | 4 Wo.(Klima 2) | - | - | 442 | - | - | 222 | - | - | 562 | - | - | 438 |
| | % Veränderung | - | - | **-8** | - | - | **-51** | - | - | **-7** | - | - | **-33** |
| FBB (mg/m²) | frisch | - | - | 277 | - | - | 291 | - | - | 288 | - | - | 293 |
| | 4 Wo.(Klima 1) | - | - | 300 | - | - | 280 | - | - | 284 | - | - | 291 |
| | % Veränderung | - | - | **+8** | - | - | **-4** | - | - | **-1** | - | - | **-1** |
| | 4 Wo.(Klima 2) | - | - | 280 | - | - | 283 | - | - | 266 | - | - | 278 |
| | % Veränderung | - | - | **+1** | - | - | **-3** | - | - | **-8** | - | - | **-5** |
| WM-Test | frisch | 1,16 | 1,08 | 1,11 | 1,27 | 1,17 | 1,27 | 1,30 | 1,25 | 1,30 | 1,26 | 1,23 | 1,29 |
| | 16h Test | 1,13 | 1,10 | 1,10 | 1,09 | 1,09 | 1,13 | 1,23 | 1,19 | 1,25 | 1,26 | 1,22 | 1,24 |
| | % Veränderung | **-3** | **2** | **-1** | **-14** | **-7** | **-11** | **-5** | **-5** | **-4** | **0** | **-1** | **-4** |

| | | | | | | | | | | | | | |
|---|---|---|---|---|---|---|---|---|---|---|---|---|---|
| FE: Farbentwickler, FBB: Farbbildner | | | | | | | | | | | | | |

**Tabelle 6**

| Prüfparameter | Muster | **E**I-a | **E**I-b | **E**II-a | **EI**I-b | **EI**II-a | **E**III-b | **F**I-a | **F**I-b | **F**II-a | F**I**I-b | **FI**II-a | **F**III-b |
|---|---|---|---|---|---|---|---|---|---|---|---|---|---|
| o. D. max. | frisch | 1,24 | 1,24 | 1,25 | 1,30 | 1,32 | 1,25 | 1,33 | 1,26 | 1,26 | 1,30 | 1,29 | 1,29 |
| | 4 Wo.(Klima 2) | 0,81 | 0,86 | 0,78 | 1,03 | 0,77 | 0,92 | 1,16 | 1,14 | 1,15 | 1,21 | 1,23 | 1,22 |
| | % Veränderung | **-35** | **-31** | **-38** | **-21** | **-42** | **-26** | **-8** | **-5** | **-9** | **-7** | **-5** | **-5** |
| FE (mg/m²) | frisch | 536 | 546 | 556 | 685 | 596 | 584 | 672 | 680 | 621 | 613 | 599 | 615 |
| | 4 Wo.(Klima 2) | 398 | 430 | 403 | 546 | 380 | 376 | 685 | 666 | 608 | 605 | 583 | 605 |
| | % Veränderung | **-26** | **-21** | **-28** | **-20** | **-36** | **-36** | **2** | **-2** | **-2** | **-1** | **-3** | **-2** |
| FBB (mg/m²) | frisch | 300 | 299 | 328 | 318 | 328 | 313 | 324 | 326 | 296 | 309 | 303 | 302 |
| | 4 Wo.(Klima 2) | 295 | 298 | 310 | 319 | 313 | 296 | 328 | 316 | 290 | 307 | 297 | 296 |
| | % Veränderung | **-2** | **0** | **-5** | **0** | **-5** | **-5** | **1** | **-3** | **-2** | **-1** | **-2** | **-2** |

| | | | | | | | | | | | | | |
|---|---|---|---|---|---|---|---|---|---|---|---|---|---|
| FE: Farbentwickler, FBB: Farbbildner | | | | | | | | | | | | | |

Das wärmeempfindliche Aufzeichnungsmaterial der vorliegenden Erfindung zeigt insbesondere die folgenden vorteilhaften Eigenschaften:
(1) Das erfindungsgemäße wärmeempfindliche Aufzeichnungsmaterial zeigt praktisch die gleiche Schreibleistung vor und nach der vierwöchigen Lagerung im unbedruckten Zustand bei zwei unterschiedlichen Lagerbedingungen. Der Abfall der max. Druckdichte liegt bei allen Papieren mit dem erfindungsgemäßen Farbentwickler ≤ 10% der Druckdichte der frischen Papieren (CI-1, CII-1, CIII-1, CI-2, CII-2, CIII-2, FI-1, FI-2, FII-1, FII-2, FIII-1, FIII-2).
   Demgegenüber zeigen die Vergleichsmaterialien AI-1, AII-1, AIII-1, BI-1, BII-1, BIII-1, DI-1, DII-1, DIII-1, EI-1, EI-2, EII-1, EII-2, EIII-1, EIII-2 deutliche Verluste der Schreibleistung.
(2) Die Abnahme der Farbentwicklerkonzentration in der wärmeempfindlichen farbbildenden Schicht ist minimal für den erfindungsgemäßen Farbentwickler (≤ 7%) und beeinträchtigt die Schreibleistung kaum. Im Gegensatz dazu führt der Einsatz von bekannten nicht-phenolischen Entwicklern zu deutlichen Verlusten der Farbentwicklermenge im Papier und zu einer inakzeptablen niedrigen Schreibleistung nach Lagerung.
(3) Das aufgezeichnete Bild der erfindungsgemäßen wärmeempfindlichen Papiere mit dem erfindungsgemäßen Farbentwickler weist eine max. Druckdichte auf, die in nichts den Entwicklern der Vergleichsmuster nachsteht (frische max. o.D.-Werte aus Tabellen 4, 5, 6), stabil ist und nach Einwirken von Weichmacher kaum verblasst, vergleichbar der Leistung der bekannten nicht-phenolischen Vergleichsentwicklern (Zeile WM-Test , Tab. 4 und 5)
(4) Mit typischen Alterungsschutzmittel kann die Lagerungsbeständigkeit der Papiere nicht oder nur ungenügend verbessert werden (E-a Serie vs. E-b, Tabelle 6).
(5) Die Oberflächenweisse der erfindungsgemäßen Aufzeichnungspapiere ist stabil und zeigt nach den Lagerungsversuchen vergleichbar gute Werte zu den besten Vergleichspapieren und erheblich bessere Werte als jene auf Basis des in der Praxis weit verendeten Pergafast 201®- Entwicklers (D-Serie, Tabelle 4 und 5).
(6) Mit dem erfindungsgemäßen Herstellungsverfahren lässt sich ein in allen wichtigen anwendungstechnischen Belangen hochwertiges wärmeempfindliches Aufzeichnungsmaterial unter wirtschaftlich vorteilhaften Bedingungen herstellen.

## Patentansprüche

1. Wärmeempfindliches Aufzeichnungsmaterial, umfassend ein Trägersubstrat sowie eine mindestens einen Farbbildner, mindestens einen phenolfreien Farbentwickler und mindestens ein Sensibilisierungsmittel enthaltende wärmeempfindliche farbbildende Schicht, **dadurch gekennzeichnet, dass** der mindestens eine Farbentwickler eine Verbindung der Formel (I) ist, wobei Ar₁ und Ar₂ ein Phenyl-Rest und/oder ein C₁-C₄-Alkyl-substituierter Phenyl-Rest sind, wobei das mindestens eine Sensibilisierungsmittel 1,2-Diphenoxyethan ist und wobei die getrocknete wärmeempfindliche farbbildende Schicht derart einer Glättmaßnahme unterzogen wird, dass sie eine Bekk-Glätte von 300 bis 700 sec, gemessen nach DIN 53107, aufweist.

2. Wärmeempfindliches Aufzeichnungsmaterial nach Anspruch 1, **dadurch gekennzeichnet, dass** Ar₁ und Ar₂ jeweils ein Phenyl-Rest sind.

3. Wärmeempfindliches Aufzeichnungsmaterial nach einem der Ansprüche 1 oder 2, **dadurch gekennzeichnet, dass** das Trägersubstrat Papier, synthetisches Papier und/oder eine Kunststoff-Folie ist.

4. Wärmeempfindliches Aufzeichnungsmaterial nach mindestens einem der vorangegangenen Ansprüche, **dadurch gekennzeichnet, dass** der mindestens eine Farbbildner ein Farbstoff vom Triphenylmethan-Typ, vom Fluoran-Typ, vom Azaphthalid-Typ und/oder vom Fluoren-Typ, bevorzugt vom Fluoran-Typ, ist.

5. Wärmeempfindliches Aufzeichnungsmaterial nach mindestens einem der vorangegangenen Ansprüche, **dadurch gekennzeichnet, dass** der Farbstoff vom Fluoran-Typ aus der Gruppe bestehend aus
3-Diethylamino-6-methyl-7-anilinofluoran,
3-(N-ethyl-N-p-toludinamino)-6-methyl-7-anilinofluoran,
3-(N-ethyl-N-isoamylamino)-6-methyl-7-anilinofluoran,
3-Diethylamino-6-methyl-7-(o,p-dimethylanilino)fluoran,
3-Pyrrolidino-6-methyl-7-anilinofluoran,
3-(Cyclohexyl-N-methylamino)-6-methyl-7-anilinofluoran,
3-Diethylamin-7-(m-trifluoromethylanilino)fluoran,
3-N-n-Dibutylamin-6-methyl-7-anilinofluoran,
3-Diethylamino-6-methyl-7-(m-methylanilino)fluoran,
3-N-n-dibutylamin-7-(o-chloroanilino) fluoran,
3-(N-Ethyl-N-tetrahydrofurfurylamin)-6-methyl-7-anilino-fluoran,
3-(N-methyl-N-propylamin)-6-methyl-7-anilinofluoran,
3-(N-ethyl-N-ethoxypropylamin)-6-methyl-7-anilinofluoran,
3-(N-ethyl-N-isobutylamin)-6-methyl-7-anilinofluoran und/oder
3-Dipentylamin-6-methyl-7-anilinfluoran ausgewählt ist.

6. Wärmeempfindliches Aufzeichnungsmaterial nach mindestens einem der vorangegangenen Ansprüche, **dadurch gekennzeichnet, dass** neben der Verbindung der Formel (I) ein oder mehrere weitere nicht-phenolische Farbentwickler, vorzugsweise ausgewählt aus der Gruppe der Sulfonyl-Harnstoffe, besonders bevorzugt N'-(p-Toluolsulfonyl)-N'-phenyl-harnstoff , N-(p-Toluolsulfonyl)-N'-3-(p-toluolsulphonyl-oxy-phenyl)-harnstoff, und/oder 4,4'-Bis-(p-tolylsulfonylureido)-diphenylmethan vorliegen.

7. Wärmeempfindliches Aufzeichnungsmaterial nach mindestens einem der vorangegangenen Ansprüche, **dadurch gekennzeichnet, dass** 0,5 bis 10 Gew.-Teile, bevorzugt 1,5 bis 4 Gew.-Teile, der Verbindung der Formel (I), bezogen auf den Farbbildner, vorliegen.

8. Wärmeempfindliches Aufzeichnungsmaterial nach mindestens einem der vorangegangenen Ansprüche, **dadurch gekennzeichnet, dass** die Verbindung der Formel (I) in einer Menge von 3 bis 35 Gew.-%, bevorzugt von 10 bis 25 Gew.-%, bezogen auf den gesamten Feststoffgehalt der wärmeempfindlichen Schicht, vorliegt.

9. Wärmeempfindliches Aufzeichnungsmaterial nach mindestens einem der vorangegangenen Ansprüche, **dadurch gekennzeichnet, dass** die wärmeempfindliche farbbildende Schicht Stabilisatoren, Bindemittel, Trennmittel, Pigmente und/oder Aufheller enthält.

10. Wärmeempfindliches Aufzeichnungsmaterial nach mindestens einem der vorangegangenen Ansprüche, **dadurch gekennzeichnet, dass** das Flächenauftragsgewicht der trockenen wärmeempfindlichen Schicht 1 bis 10 g/m², bevorzugt 3 bis 6 g/m², beträgt.

11. Wärmeempfindliches Aufzeichnungsmaterial nach mindestens einem der vorangegangenen Ansprüche, **dadurch gekennzeichnet, dass** die wärmeempfindliche farbbildende Schicht eine Harnstoff-Urethan-Verbindungen der allgemeinen Formel (II) enthält.

12. Verfahren zur Herstellung eines wärmeempfindlichen Aufzeichnungsmaterials nach mindestens einem der vorangegangenen Ansprüche, **dadurch gekennzeichnet, dass** auf ein Trägersubstrat eine die Ausgangsmaterialien der wärmeempfindlichen farbbildenden Schicht enthaltende wässrige Suspension aufgetragen und getrocknet wird, wobei die wässrige Auftragssuspension einen Feststoffgehalt von 20 bis 75 Gew.-% , bevorzugt von 30 bis 50 Gew.%, aufweist, und mit dem Curtain-Coating-Beschichtungsverfahren bei einer Betriebsgeschwindigkeit der Streichanlage von mindestens 400 m/min, bevorzugt von mindestens 1000 m/min, ganz besonders bevorzugt von mindestens 1500 m/min, aufgetragen und getrocknet wird und die getrocknete wärmeempfindliche farbbildende Schicht derart einer Glättmaßnahme unterzogen wird, dass sie eine Bekk-Glätte von 300 bis 700 sec, gemessen nach DIN 53107, aufweist.

13. Wärmeempfindliches Aufzeichnungsmaterial, erhältlich gemäß dem Verfahren nach Anspruch 12.

14. Verwendung der Verbindung nach Formel (I) wobei Ar₁ und Ar₂ ein Phenyl-Rest und/oder ein C₁ - C₄-Alkyl-substituierter Phenyl-Rest, vorzugsweise jeweils ein Phenyl-Rest, sind, als nicht-phenolischer Farbentwickler in einem wärmeempfindlichen Aufzeichnungsmaterial, umfassend ein Trägersubstrat sowie mindestens einen Farbbildner, mindestens einen phenolfreien Farbentwickler und mindestens ein Sensibilisierungsmittel enthaltende wärmeempfindliche farbbildende Schicht, wobei das mindestens eine Sensibilisierungsmittel 1,2-Diphenoxyethan ist und wobei die getrocknete wärmeempfindliche farbbildende Schicht derart einer Glättmaßnahme unterzogen wird, dass sie eine Bekk-Glätte von 300 bis 700 sec, gemessen nach DIN 53107, aufweist.

15. Verwendung nach Anspruch 14 zur Verbesserung der Lagerstabilität, insbesondere der Lagerstabilität bei hohen Temperaturen und hoher Umgebungsfeuchte.

## Claims

1. Heat-sensitive recording material, comprising a carrier substrate and also a heat-sensitive colour-forming layer containing at least one colour former, at least one phenol-free colour developer and at least one sensitising agent, **characterised in that** the at least one colour developer is a compound of the formula (I) wherein Ar₁ and Ar₂ are a phenyl radical and/or a C₁-C₄alkyl-substituted phenyl radical, wherein the sensitising agent is 1,2-diphenoxyethane and wherein the dried heat-sensitive colour-forming layer is subjected to a smoothing step to adjust the Bekk smoothness, measured according to DIN 5310, to from 100 to 700 sec.

2. Heat-sensitive recording material according to claim 1, **characterised in that** Ar₁ and Ar₂ are each a phenyl radical.

3. Heat-sensitive recording material according to either one of claims 1 and 2, **characterised in that** the carrier substrate is paper, synthetic paper and/or a plastics film.

4. Heat-sensitive recording material according to at least one of the preceding claims, **characterised in that** the at least one colour former is a dye of the triphenylmethane type, of the fluoran type, of the azaphthalide type and/or of the fluorene type, preferably of the fluoran type.

5. Heat-sensitive recording material according to at least one of the preceding claims, **characterised in that** the dye of the fluoran type is selected from the group consisting of
3-diethylamino-6-methyl-7-anilinofluoran,
3-(N-ethyl-N-p-toludinamino)-6-methyl-7-anilinofluoran,
3-(N-ethyl-N-isoamylamino)-6-methyl-7-anilinofluoran,
3-diethylamino-6-methyl-7-(o,p-dimethylanilino)fluoran,
3-pyrrolidino-6-methyl-7-anilinofluoran,
3-(cyclohexyl-N-methylamino)-6-methyl-7-anilinofluoran,
3-diethylamine-7-(m-trifluoromethylanilino)fluoran,
3-N-n-dibutylamine-6-methyl-7-anilinofluoran,
3-diethylamino-6-methyl-7-(m-methylanilino)fluoran,
3-N-n-dibutylamine-7-(o-chloroanilino)fluoran,
3-(N-ethyl-N-tetrahydrofurfurylamine)-6-methyl-7-anilinofluoran,
3-(N-methyl-N-propylamine)-6-methyl-7-anilinofluoran,
3-(N-ethyl-N-ethoxypropylamine)-6-methyl-7-anilinofluoran,
3-(N-ethyl-N-isobutylamine)-6-methyl-7-anilinofluoran and/or
3-dipentylamine-6-methyl-7-anilinofluoran.

6. Heat-sensitive recording material according to at least one of the preceding claims, **characterised in that**, in addition to the compound of the formula (I), one or more further non-phenolic colour developers, preferably selected from the group of sulphonylureas, especially preferably N'-(p-toluenesulphonyl)-N'-phenylurea, N-(p-toluenesulphonyl)-N'-3-(p-toluenesulphonyloxyphenyl)-urea and/or 4,4'-bis-(p-tolylsulphonylureido)-diphenylmethane, are present.

7. Heat-sensitive recording material according to at least one of the preceding claims, **characterised in that** from 0.5 to 10 parts by weight, preferably from 1.5 to 4 parts by weight, of the compound of the formula (I), based on the colour former, are present.

8. Heat-sensitive recording material according to at least one of the preceding claims, **characterised in that** the compound of the formula (I) is present in an amount of from 3 to 35 % by weight, preferably from 10 to 25 % by weight, based on the total solids content of the heat-sensitive layer.

9. Heat-sensitive recording material according to at least one of the preceding claims, **characterised in that** the heat-sensitive colour-forming layer contains stabilisers, binders, release agents, pigments and/or brighteners.

10. Heat-sensitive recording material according to at least one of the preceding claims, **characterised in that** the application weight of the dry heat-sensitive layer is from 1 to 10 g/m², preferably from 3 to 6 g/m².

11. Heat-sensitive recording material according to at least one of the preceding claims, **characterised in that** the heat-sensitive colour-forming layer contains a urea-urethane compound of the general formula (II)

12. Method of producing a heat-sensitive recording material according to at least one of the preceding claims, **characterised in that** an aqueous suspension containing the starting materials of the heat-sensitive colour-forming layer is applied to a carrier substrate and dried, wherein the aqueous application suspension has a solids content of from 20 % to 75 % by weight, preferably from 30 % to 50 % by weight, and is applied using the curtain coating method at an operating speed of the coating apparatus of at least 400 m/min, preferably at least 1000 m/min, very especially preferably at least 1500 m/min, and dried, wherein the sensitising agent is 1,2 diphenoxyethane and wherein the dried heat-sensitive colour-forming layer is subjected to a smoothing step to adjust the Bekk smoothness, measured according to DIN 5310, to from 100 to 700 sec.

13. Heat-sensitive recording material, obtainable in accordance with the method of claim 12.

14. Use of the compound according to formula (I) wherein Ar₁ and Ar₂ are a phenyl radical and/or a C₁-C₄alkyl-substituted phenyl radical, preferably are each a phenyl radical, as non-phenolic colour developer in a heat-sensitive recording material, comprising a carrier substrate and also a heat-sensitive colour-forming layer containing at least one colour former, at least one phenol-free colour developer and at least one sensitising agent, wherein the sensitising agent is 1,2-diphenylmethane and wherein the dried heat-sensitive colour-forming layer is subjected to a smoothing step to adjust the Bekk smoothness, measured according to DIN 5310, to from 100 to 700 sec.

15. Use according to claim 14 for improving storage stability, especially storage stability at high temperatures and high ambient humidity.

## Revendications

1. Matériau d'impression thermosensible, comprenant un substrat support et une couche chromogène thermosensible contenant au moins un chromogène, au moins un révélateur sans phénol et au moins un agent sensibilisant, **caractérisé en ce que** l'au moins un révélateur est un composé de formule (I) dans laquelle Ar₁ et Ar₂ sont un radical phényle et/ou un radical phényle substitué par un alkyle en C₁ à C₄, où l'au moins un agent sensibilisant est le 1,2-diphénoxyéthane et où la couche chromogène thermosensible séchée est soumise à une opération de lissage de telle sorte qu'elle présente un lissé Bekk de 300 à 700 s, mesuré d'après la norme DIN 53107.

2. Matériau d'impression thermosensible selon la revendication 1, **caractérisé en ce que** Ar₁ et Ar₂ sont respectivement un radical phényle.

3. Matériau d'impression thermosensible selon l'une des revendications 1 ou 2, **caractérisé en ce que** le substrat support est le papier, le papier synthétique et/ou un film en plastique.

4. Matériau d'impression thermosensible selon au moins l'une des revendications précédentes, **caractérisé en ce que** l'moins un chromogène est un colorant du type triphénylméthane, du type fluorane, du type azaphtalide et/ou du type fluorène, de préférence du type fluorane.

5. Matériau d'impression thermosensible selon au moins l'une des revendications précédentes, **caractérisé en ce que** le colorant du type fluorane est choisi dans le groupe consistant en
3-diéthylamino-6-méthyl-7-anilinofluorane,
3-(N-éthyl-N-p-toludinamino)-6-méthyl-7-anilinofluorane,
3-(N-éthyl-N-isoamylamino)-6-méthyl-7-anilinofluorane,
3-diéthylamino-6-méthyl-7-(o,p-diméthylanilino)fluorane,
3-pyrrolidino-6-méthyl-7-anilinofluorane,
3-(cyclohexyl-N-méthylamino)-6-méthyl-7-anilinofluorane,
3-diéthylamine-7-(m-trifluorométhylanilino)fluorane,
3-N-n-dibutylamine-6-méthyl-7-anilinofluorane,
3-diéthylamino-6-méthyl-7-(m-méthylanilino)fluorane,
3-N-n-dibutylamine-7-(o-chloroanilino)fluorane,
3-(N-éthyl-N-tétrahydrofurfurylamino)-6-méthyl-7-anilino-fluorane,
3-(N-méthyl-N-propylamine)-6-méthyl-7-anilinofluorane,
3-(N-éthyl-N-éthoxypropylamine)-6-méthyl-7-anilino-fluorane,
3-(N-éthyl-N-isobutylamine)-6-méthyl-7-anilinofluorane et/ou
3-dipentylamine-6-méthyl-7-anilinofluorane.

6. Matériau d'impression thermosensible selon au moins l'une des revendications précédentes, **caractérisé en ce qu'**il y a, en plus du composé de formule (I), un ou plusieurs autres révélateurs non phénoliques, de préférence choisis dans le groupe des sulfonylurées, de manière particulièrement préférée parmi la N'-(p-toluènesulfonyl)-N'-phénylurée, la N-(p-toluènesulfonyl)-N'-3-(p-toluène-sulfonyloxyphényl)urée, et/ou le 4,4'-bis-(p-tolyl-sulfonyl-uréido)-diphénylméthane.

7. Matériau d'impression thermosensible selon au moins l'une des revendications précédentes, **caractérisé en ce qu'**il y a 0,5 à 10 parties en poids, de préférence 1,5 à 4 parties en poids, du composé de formule (I), par rapport au chromogène.

8. Matériau d'impression thermosensible selon au moins l'une des revendications précédentes, **caractérisé en ce que** le composé de formule (I) est présent en une quantité de 3 à 35 % en poids, de préférence de 10 à 25 % en poids, par rapport à la teneur totale en matières solides de la couche thermosensible.

9. Matériau d'impression thermosensible selon au moins l'une des revendications précédentes, **caractérisé en ce que** la couche chromogène thermosensible contient des stabilisants, des liants, des séparateurs, des pigments et/ou des agents azurants.

10. Matériau d'impression thermosensible selon au moins l'une des revendications précédentes, **caractérisé en ce que** le poids d'application surfacique de la couche thermosensible sèche est de 1 à 10 g/m², de préférence de 3 à 6 g/m².

11. Matériau d'impression thermosensible selon au moins l'une des revendications précédentes, **caractérisé en ce que** la couche chromogène thermosensible contient un composé d'urée-uréthane de formule générale (II)

12. Procédé de fabrication d'un matériau d'enregistrement thermosensible selon au moins l'une des revendications précédentes, **caractérisé en ce qu'**une suspension aqueuse contenant les matériaux de départ de la couche chromogène thermosensible est appliquée sur un substrat support puis séchée, la suspension d'application aqueuse présentant une teneur en matières solides de 20 à 75 % en poids, de préférence de 30 à 50 % en poids, et étant appliquée par le procédé de revêtement par rideau à une vitesse d'exploitation de la coucheuse d'au moins 400 m/min, de préférence d'au moins 1000 m/min, de manière tout particulièrement préférée d'au moins 1500 m/min, puis séchée et la couche chromogène thermosensible séchée étant soumise à une opération de lissage de telle sorte qu'elle présente un lissé Bekk de 300 à 700 s, mesuré d'après la norme DIN 53107.

13. Matériau d'impression thermosensible pouvant être obtenu d'après le procédé selon la revendication 12.

14. Utilisation du composé selon la formule (I) dans laquelle Ar₁ et Ar₂ sont un radical phényle et/ou un radical phényle substitué par un alkyle en C₁ à C₄, de préférence respectivement un radical phényle, en tant que révélateur non phénolique dans un matériau d'impression thermosensible, comprenant un substrat support et une couche chromogène thermosensible contenant au moins un chromogène, au moins un révélateur sans phénol et au moins un agent sensibilisant, l'au moins un agent sensibilisant étant le 1,2-diphénoxyéthane et la couche chromogène thermosensible séchée étant soumise à une opération de lissage de telle sorte qu'elle présente un lissé Bekk de 300 à 700 s, mesuré d'après la norme DIN 53107.

15. Utilisation selon la revendication 14 pour l'amélioration de la stabilité au stockage, en particulier de la stabilité au stockage à hautes températures et à un taux d'humidité environnemental élevé.
